# EUROPÄISCHE PATENTSCHRIFT

(11) **EP 2 982 779 B1**
(45) Veröffentlichungstag und Bekanntmachung des Hinweises auf die Patenterteilung: **13.06.2018**
(21) Anmeldenummer: 15176214.3
(22) Anmeldetag: 10.07.2015
(51) Int. Cl.: C25D 3/02, C25D 7/00, C25D 9/08, C25D 5/18, C25D 5/20

(54) **VERFAHREN ZUR ELEKTROCHEMISCHEN ABSCHEIDUNG HALBLEITENDER MATERIALIEN UND ELEKTROLYTEN HIERZU**
METHOD FOR ELECTROCHEMICAL DEPOSITION OF SEMICONDUCTOR MATERIALS AND ELECTROLYTES FOR SAME
PROCEDE DE SEPARATION ELECTROCHIMIQUE DE MATERIAUX SEMI-CONDUCTEURS ET ELECTROLYTES ASSOCIES

(30) Priorität: 05.08.2014 AT 505482014
(43) Veröffentlichungstag der Anmeldung: 10.02.2016
(73) Patentinhaber: Hirtenberger Engineered Surfaces GmbH, 2552 Hirtenberg (AT)
(72) Erfinder: MANN, Rudolf, 1140 WIEN (AT); HANSAL, Wolfgang, 2753 MARKT PIESTING (AT)
(74) Vertreter: Babeluk, Michael

(56) Entgegenhaltungen:
- DE-A1-102006 014 505
- DE-A1-102009 050 018
- US-A- 4 536 260
- US-A1- 2013 112 564
- US-A1- 2013 327 651
- SUN Z ET AL: "Low temperature synthesis of Bi2Te3 nanosheets and thermal conductivity of nanosheet-contained composites", MATERIALS CHEMISTRY AND PHYSICS, ELSEVIER SA, SWITZERLAND, TAIWAN, REPUBLIC OF CHINA, Bd. 121, Nr. 1-2, 15. Mai 2010 (2010-05-15), Seiten 138-141, XP026968864, ISSN: 0254-0584 [gefunden am 2010-02-09]
- YASUHIRO ISHIMORI ET AL: "Electrodeposition of Bi2Te3 Films from Ammoniacal Basic Solutions Containing Nitrilotriacetic Acid", NIPPON KINZOKU GAKKAISHI - JOURNAL OF THE JAPAN INSTITUTE OF METALS., Bd. 68, Nr. 6, 31. Dezember 2004 (2004-12-31), Seiten 406-411, XP055229024, JP ISSN: 0021-4876, DOI: 10.2320/jinstmet.68.406

## Beschreibung

Die Erfindung betrifft einen Elektrolyten zur elektrochemischen Abscheidung halbleitender Materialien aus wässrigen Lösungen, nämlich Antimonide, Arsenide, Selenide und Telluride, aus wässrigen Salzlösungen, die Telluride, Selenide, Arsenide und/oder Antimonide enthalten, mit Diethylentriaminpentaessigsäure (DTPA) als ersten Komplexbildner, sowie zumindest einem zusätzlichen Komplexbildner und ein Verfahren hierzu.

Galvanische Abscheidungen werden üblicherweise zur Beschichtung von elektrisch leitfähigen Materialien herangezogen. Der Umstand, dass sich eine galvanische Schicht exakt an die Form des Untergrundes anpasst, kann auch dazu verwendet werden, mikroskopisch genaue, metallische Abformungen des Grundmaterials ohne die bei anderen Verfahren auftretenden mechanischen oder thermischen Belastungen herzustellen. Moderne Additive und Pulsverfahren erlauben die galvanische Abscheidung in eingeschränkten Geometrien, wie beispielsweise bei der galvanischen Füllung von Löchern mit Kupfern in der Elektronikindustrie. Diese Eigenschaften der galvanischen Abscheidung machen sie zum idealen Produktionsprozess bei der Herstellung mikrostrukturierter Bauelemente.

Besonders interessant ist in diesem Zusammenhang die Herstellung integrationsfähiger thermoelektrischer Module, die beispielsweise für den lokalen Wärmetransport oder zur dezentralen Energieversorgung von angeschlossenen Verbrauchern, wie beispielsweise Sensoren bei Vorhandensein von Abwärme genutzt werden. Thermoelektrische Bauelemente benötigen hierbei Materialien mit einer speziellen Kombination von Eigenschaften wie Wärmeleitung, elektrische Leitfähigkeit und Ladungsträgerdichte. In diesem Zusammenhang hat sich insbesondere Bismuttellurid, sowohl im reinen als auch im dotierten Zustand als ein Material mit optimaler Kombination dieser Eigenschaften in einem Temperaturbereich bis etwa 200°C erwiesen.

Fließt Wärme durch einen elektrischen Leiter, wird diese sowohl durch die Schwingungen der Atome als auch durch die Bewegung der Elektronen transportiert. Der Wärmefluss erzeugt also einen Stromfluss, dessen Größe und Richtung von der Temperatur und dem verwendeten Material abhängt. Die Maßzahl dafür ist der thermoelektrische Gütefaktor ZT, der nach der Formel $ZT = \frac{σ * {S}^{2} * T}{λ}$ berechnet wird. σ ist hierbei die elektrische Leitfähigkeit des Materials, S der Seebeck-Koeffizient, T die Temperatur und λ die Wärmeleitfähigkeit.

Für das optimale Funktionieren eines thermoelektrischen Bauteils ist also ein Material mit hohem Seebeck-Koeffizient, hoher elektrischer Leitfähigkeit und niedriger Wärmeleitfähigkeit erforderlich. In der Praxis haben sich binäre Halbleiter, insbesondere Schwermetalltelluride und -selenide als geeignete Materialien herausgestellt. Diese haben noch den zusätzlichen Vorteil, dass sich durch Variation der Zusammensetzung die Größe und das Vorzeichen des Seebeck-Koeffizienten bestimmen lässt. Bei Temperaturen von Raumtemperatur bis etwa 200°C ist Bismuttellurid das Material mit dem größten Gütefaktor und daher für den Einsatz in thermoelektrischen Generatoren besonders interessant. Bismuttellurid ist ein Halbleiter, der je nach seiner genauen Zusammensetzung ein p- oder n- Leiter ist; diese wesentliche Eigenschaft wird durch das genaue Verhältnis von Bismut zu Tellur festgelegt; alternativ können die jeweiligen Modifikationen durch Zusatz von Fremdelementen wie Antimon oder Selen stabilisiert werden. Wichtig ist in diesem Zusammenhang, dass der Seebeck-Koeffizient je nach Modifikation ein anderes Vorzeichen hat; das bedeutet, dass der Stromfluss entweder parallel oder entgegen zum Wärmefluss gerichtet ist. Durch die geeignete Anordnung der Elemente kann so einen Wärmefluss effektiv in einen Stromfluss umgewandelt werden (siehe Fig. 1).

Das binäre Phasendiagramm von Bismut und Tellur weist gemäß Fig. 2 für die relevante Phase Bi₂Te₃ eine relativ schmale stöchiometrische Breite auf. Dies bedeutet, dass bereits kleine Änderungen in der Zusammensetzung die thermoelektrischen Eigenschaften des Materials signifikant ändern können. Ein Verfahren zur Herstellung thermoelektrischer Generatoren aus diesem Material muss daher in der Lage sein, die Materialzusammensetzung exakt zu kontrollieren.

Im Stand der Technik sind daher Verfahren bekannt geworden, mit deren Hilfe die Materialzusammensetzung, insbesondere von Bismut/Tellur-Systemen festgelegt werden soll. So beschreibt die US 2010/0266291 A1 ein Verfahren zur Beschichtung eines Substrates mit einer Legierung und/oder einer chemischen Verbindung in einem Elektrolyten mittels Pulsverfahren, wobei dieses Verfahren insbesondere zur Herstellung einer Bismut/Tellurid-Legierung beschrieben ist. Der hierbei eingesetzte Elektrolyt ist hierbei eine salpetersaure Lösung von Bismut- und Tellur-Oxid. Ein ähnliches Verfahren ist auch der EP 2 072 644 A1 zu entnehmen.

Wesentliche Nachteile dieser salpetersauren Verfahren liegen in der Korrosivität des eingesetzten Elektrolyten sowie in der eingeschränkten Löslichkeit der verwendeten Tellursalze.

In der DE 10 2006 014 505 A1 ist daher die Abscheidung von Antimon-Telluriden sowie Bismut-Antimon-Telluriden aus einem alkalischen Elektrolyten beschrieben, der als Komplexbildner Pyrophosphat und Diethylentriaminpentaessigsäure enthält. Die Verwendung von Pyrophosphat hat jedoch zur Folge, dass es bei unvorteilhaften Abscheidebedingungen zu Phosphat hydrolysiert wird, wobei das Phosphat mit Bismut einen unlöslichen Niederschlag bildet.
Schließlich ist in der Veröffentlichung "Pulsed electrodeposition of bismuth telluride films from an alkaline electrolyte: Influence of pulse parameters on morphology and composition", Hai Nguyen, Jan Fransaer, 1st HTH, Paris, France, 2008 die Verwendung eines alkalischen Elektrolyten beschrieben, der Weinsäure und Diethylentriaminpentaessigsäure enthält. Das eingesetzte Tatrat ist jedoch aufgrund des im Elektrolyten gelösten Tellurids oxidationsempfindlich, wodurch die Elektrolytlösung metastabil ist. Die spontane Zersetzung des Tatrats ist exotherm, es kommt zu einer Kettenreaktion, die nicht mehr gestoppt werden kann, bis das gesamte Tatrat zersetzt ist.
Ein weiteres alkalisches Verfahren zur Herstellung von Bismuttellurid-Filmen ist beispielsweise in "Electrodeposition of BI2Te3 Films von Ammoniacal Basic Solutions Containing Nitrilotriacetic Acid", Yasuhiro Ishimori et al., Nippon Kinzoku Gakkaishi - Journal of the Japan Institute of Metals., Bd. 68, Nr. 6, 31. Dezember 2004, S. 406-411 beschrieben.
Die US 4,536,260 A offenbart ein Verfahren zur Herstellung von Selenid-Filmen auf geeigneten Substraten im sauren Milieu, ebenso wie die US 2013/327651 A1.
Der US 2013/0112564 A1 ist die Herstellung von Halbleiterschichten mit Schichtdicken im Nanometerbereich, insbesondere für Solarzellen, zu entnehmen. In der DE 10 2009 050 018 A1 schließlich ist die Herstellung von Oxidschichten im alkalischen Milieu beschrieben.
Es ist Aufgabe der Erfindung, einen Elektrolyten sowie ein Verfahren bereitzustellen, das eine verbesserte kontrollierte Abscheidung halbleitender Materialien aus wässrigen Lösungen erlaubt und hierbei die Nachteile des Stands der Technik beseitigt.
Diese Aufgabe wird erfindungsgemäß dadurch gelöst, dass der zumindest eine zusätzliche Komplexbildner eine Tricarbonsäure und/oder eine Aminocarbonsäure ist, und der pH-Wert zwischen 10 und 13, vorzugsweise zwischen 11 und 12 ist. Untersuchungen haben gezeigt, dass eine besonders genaue stöchiometrische und reproduzierbare Zusammensetzung der gewünschten Beschichtung erhalten wird, wenn der Elektrolyt einen pH-Wert zwischen 10 und 13, vorzugsweise zwischen 11 und 12 aufweist.

Besonders bevorzugt ist hierbei, dass der zumindest eine zusätzliche Komplexbildner Nitrilotriessigsäure ist. Diese Elektrolyt-Zusammensetzung erlaubt eine exakte Steuerung der Abscheidung, wobei insbesondere Telluride, Selenide, Arsenide, Antimonide, und hier insbesondere Bi₂Te₃, Pb(TI)Te, CuInSe, (BiSb)₂Te₃, Bi₂(Se,Te)₃, CdSe, CdTe, CoSb₃ oder CoAs₃ auf einem geeigneten Substrat abgeschieden werden können.

Sollen dotierte Beschichtungen hergestellt werden, so ist bevorzugterweise vorgesehen, dass zumindest ein weiteres zusätzlich gelöstes Salz in dem Elektrolyten enthalten ist, das aus der Gruppe gewählt ist, die Natriumtellurid, Kaliumtellurid, Natriumselenid, Kaliumselenid, Natriumantimonat, Kaliumantimonat und/ oder Natriumarsenit enthält.

Die Qualität der Beschichtung wird dadurch verbessert, dass in dem Elektrolyten eine zusätzliche oberflächenaktive Substanz, insbesondere Polyethylenglykol (PEG) enthalten ist.

Die Aufgabe wird des Weiteren insbesondere durch ein Verfahren dadurch gelöst, dass ein Elektrolyt der oben beschriebenen Art verwendet wird, wobei bevorzugterweise die Abscheidung mittels Pulsverfahren mit zumindest einer Pulsfolge erfolgt. Die Verwendung und gegebenenfalls Modifikation der Pulsfolge erlaubt eine kontrollierte Einstellung der Zusammensetzung der Beschichtung, wobei je nach eingesetzten Pulsfolgen insbesondere auch p- als auch die n-Modifikationen von Bismuttellurid aus ein und demselben Elektrolyten abgeschieden werden können.

Im Rahmen dieser Offenbarung wird unter "Pulsfolge" eine Abfolge von mindestens zwei unterschiedlichen Pulsen verstanden, wobei jeder Puls durch Stromstärke, - die auch Null sein kann, - bzw. Stromstärkenbereich bei Rampenpulsen oder Dreieckspulsen, durch Stromrichtung sowie durch die Pulsdauer eindeutig charakterisiert ist. Während des erfindungsgemäßen Abscheideverfahrens wird bevorzugterweise über die Abscheidedauer zumindest eine Pulsfolge wiederholt.

In einer weiteren bevorzugten Ausführung der Erfindung sind zumindest zwei voneinander unterschiedlichen Pulsfolgen vorgesehen, wobei zumindest ein Puls einer ersten Pulsfolge sich in der Stromstärke und/oder der Pulsdauer und/oder Pulsform von zumindest einem Puls einer zumindest zweiten Pulsfolge unterscheidet. Somit können auch zwei oder mehr unterschiedliche Pulsfolgen vorgesehen sein, die für sich gesehen wiederholt werden können. So wird beispielsweise in einer ersten Zeiteinheit der Abscheidedauer eine erste Pulsfolge wiederholt, anschließend erfolgt in einer zweiten Zeiteinheit die Abscheidung mittels Wiederholungen einer von der ersten Pulsfolge unterschiedlichen zweiten Pulsfolge, usw.. Eine derartige Variation von Pulsfolgen kommt insbesondere bei Abscheideverfahren zum Einsatz, bei denen beispielsweise Lochstrukturen, wie Sacklöcher mit dem abgeschiedenen Material befüllt werden sollten. Da sich das lokale Potentialfeld im Bereich des Substrates über die Abscheidedauer verändert, ändert sich auch die Abscheiderate und/oder die Zusammensetzung der abgeschiedenen Legierung bei gleichbleibenden Pulsparametern. Einen weiteren Einfluss auf die Abscheiderate bzw. die Legierungszusammensetzung hat gegebenenfalls auch die Änderung der Zusammensetzung des Elektrolyten über die Abscheidedauer. Um nun die Abscheiderate und/oder Legierungszusammensetzung annähernd konstant halten zu können, kann eine Anpassung der Pulsparameter, insbesondere der Stromstärke bzw. Stromdichte erforderlich sein. Dies erfolgt erfindungsgemäß durch Veränderung der zumindest einen Pulsfolge, die dann wiederholt werden kann.

In einer besonders bevorzugten Ausführung der Erfindung weist das erfindungsgemäße Verfahren eine Pulsfolge auf, die zumindest drei unterschiedliche Stromstärkebereiche aufweist, die vorzugsweise zumindest einmal, besonders bevorzugt permanent zumindest teilweise über die Abscheidedauer wiederholt werden.

In einer weiteren Ausführung der Erfindung weist die zumindest eine Pulsfolge zumindest zwei kathodische Stromdichtebereiche mit unterschiedlicher Stromdichte auf. So ist beispielsweise vorgesehen, dass eine Pulsfolge aus einem anodischen Basisstrom mit aufgesetzten kathodischen Pulsen besteht. Ebenso kann vorgesehen sein, dass die zumindest eine Pulsfolge zumindest einen anodischen Stromstärkenbereich aufweist und/oder die zumindest eine Pulsfolge zumindest eine stromlose Pause aufweist.

Hierbei werden die Länge und Stromstärke der Pulse derart gewählt, dass durch die parallel oder hintereinander ablaufenden Prozesse der Abscheidung und des Wiederablösens eine konstante Zusammensetzung der Beschichtung erreicht wird. Durch die gezielte Anwendung von Millisekunden-Pulsen werden die physikalischen und chemischen Vorgänge auf der Oberfläche gesteuert, so dass hier eine konstante stöchiometrische Zusammensetzung der Beschichtung über ihre gesamte Dicke erhalten wird. Die genauen Parameter sind hierbei von der Geometrie des Substrates abhängig.

Für den Fall, dass die Beschichtung in gelochten Substraten durchgeführt werden soll, wobei die Beschichtung in Sacklöchern erfolgen soll, ist in einer besonders bevorzugten Ausführung der Erfindung vorgesehen, dass der Elektrolyt während der Abscheidung bewegt wird. Diese Bewegung kann beispielsweise mittels Ultraschall erfolgen, um eine Durchmischung des Elektrolyten innerhalb der Lochstruktur bis zu deren Lochboden zu erzielen.

Bevorzugterweise besteht die Anode in dem erfindungsgemäßen Verfahren aus einem inerten Material, insbesondere aus Graphit, oder aus einem platinbeschichteten oder einem oxidbeschichteten Titan oder aus einem unlöslichen Edelmetall.

Das erfindungsgemäße Verfahren hat sich insbesondere zur Herstellung von mikrostrukturierten Bauelementen, insbesondere von thermoelektrischen Generatoren aus Bismuttellurid als besonders geeignet erwiesen.

Im Folgenden wird anhand von nicht einschränkenden Ausführungsbeispielen die Erfindung näher erläutert.

Während des Abscheidevorgangs laufen folgende Reaktionen ab:

### Kathodische Reaktionen:

Bei einer Stromdichte < 9A/dm² erfolgt die Abscheidung von Tellur:
(1) TeO₃²⁻ + 3H₂O + 4e- → Te↓ + 6OH⁻
   Bei einer Stromdichte > 9A/dm² erfolgt das kathodische Stripping von Tellur, während gleichzeitig eine chemische Bi₂Te₃-Abscheidung stattfindet:
(2) Te + 2e⁻ → Te²⁻
(3) 2Bi³⁺ + 3Te²⁻ → Bi₂Te₃↓
(4) TeO₃²⁻ + 2Te²⁻ + 3H₂O → 3Te↓ + 6OH⁻

Sobald im Elektrolyten eine Verarmung an reduzierbaren Ionen auftritt, erfolgt bei einer Stromdichte > 9A/dm² das kathodische Stripping von Tellur aus den entstandenen BiₓTe_{y}-Verbindungen:
(5) 2Bi₂Te₃ + 2e⁻ → Te²⁻ + Bi₄Te₅↓

Die anodischen Reaktionen lauten wie folgt:
An der Bi₂Te₃-Elektrode erfolgt ein Stripping von Bismut:
(6) Bi₂Te₃ → 3Te + 2Bi³⁺+ 6e⁻

An der inerten Elektrode erfolgt die Oxidation von Tellurit zum Tellurat und die Fällung von basischem Bismuttellurat (Montanit):
(7) TeO₃²⁻ + 3H₂O → H₄TeO₆²⁻ + 2H⁺ + 2e⁻
(8) 2Bi³⁺ + H₄TeO₆²⁻ + 2H₂O → (BiO)₂H₄TeO₆↓ + 4H⁺

In einer ersten Ausführung der Erfindung zur Herstellung einer n-leitenden Bismuttelluridbeschichtung weist der Elektrolyt folgende Zusammensetzung auf:

| | |
|---|---|
| Bismutkonzentration [g/l]: | 13 |
| Tellurkonzentration [g/l]: | 39 |
| Polyethylenglykol 1000 [g/l]: | 0,5 |
| pH-Wert: | 11,2 |

Die Beschichtung erfolgte auf einem gelochten Substrat mit einer Oberfläche von 3,7 cm², das 5264 Löcher mit einem Durchmesser von 300 µm aufwies, bei einer Abscheidetemperatur von 30°C. Der Elektrolyt wurde hierbei mittels Ultraschall-Tauchschwinger bei 192kHz bewegt. Als Gegenelektrode wurde Graphit eingesetzt.

Die verwendete Pulsfolge war wie folgt:

| Puls [#] | Stromrichtung | Pulsdauer [ms] | Stromstärke [mA] |
|---|---|---|---|
| 1 | kathodisch | 1,3 | 400 |
| 2 | anodisch | 1,3 | 10 |
| 3 | Pause | 17,4 | 0 |

Diese aus drei Pulsen bestehende Pulsfolge wurde über die gesamte Abscheidedauer wiederholt, die Abscheidedauer betrug hierbei 480 min.

Der Fig. 3 kann ein Substrat 100 entnommen werden, dessen Sacklöcher 110 mit Bismut-Tellurid 120 mittels des oben beschriebenen Verfahrens befüllt wurden.

Mittels EDX-Spektrum und nachfolgender Quantifizierung ergab sich für die n-Modifikation (Fig. 4) folgende Zusammensetzung:

| Element | Gew.-% | Atom-% |
|---|---|---|
| Bi | 47,32 | 35,42 |
| Te | 52,68 | 64,58 |

In einer zweiten Ausführung der Erfindung wurde eine p-leitende Bismuttelluridbeschichtung hergestellt, wobei der Elektrolyt folgende Zusammensetzung aufwies:

| | |
|---|---|
| Bismutkonzentration [g/l]: | 10 |
| Tellurkonzentration [g/l]: | 32 |
| Polyethylenglykol 1000 [g/l]: | 0,5 |
| pH-Wert: | 11,2 |

Die Beschichtung erfolgte wiederum auf einem gelochten Substrat mit einer Oberfläche von 3,7 cm², das 5264 Löcher mit einem Durchmesser von 300 µm aufwies, bei einer Abscheidetemperatur von 30°C. Der Elektrolyt wurde hierbei mittels Ultraschall-Tauchschwinger bei 192kHz bewegt. Als Gegenelektrode wurde Graphit eingesetzt.

Die verwendete Pulsfolge war wie folgt:

| Puls [#] | Stromrichtung | Pulsdauer [ms] | Stromstärke [mA] |
|---|---|---|---|
| 1 | kathodisch | 3 | 200 |
| 2 | kathodisch | 1,5 | 500 |
| 3 | anodisch | 8 | 50 |
| 4 | Pause | 20 | 0 |

Mittels EDX-Spektrum und nachfolgender Quantifizierung ergab sich für die p-Modifikation (Fig. 5) folgende Zusammensetzung:

| Element | Gew.-% | Atom-% |
|---|---|---|
| Bi | 52,44 | 40,24 |
| Te | 47,56 | 59,76 |

Es versteht sich, dass die vorliegende Erfindung nicht auf die Herstellung von Bismuttellurid-Beschichtungen begrenzt ist, vielmehr kann das erfindungsgemäße Verfahren bzw. der entsprechende Elektrolyt für die Herstellung unterschiedlichster halbleitender Beschichtungen auf geeigneten Substraten mit unterschiedlichsten Geometrien eingesetzt werden.

## Patentansprüche

1. Elektrolyt zur elektrochemischen Abscheidung halbleitender Materialien, nämlich Antimonide, Arsenide, Selenide und Telluride, aus wässrigen Salzlösungen, die Telluride, Selenide, Arsenide und/oder Antimonide enthalten, mit Diethylentriaminpentaessigsäure (DTPA) als ersten Komplexbildner, sowie zumindest einem zusätzlichen Komplexbildner, **dadurch gekennzeichnet, dass** der zumindest eine zusätzliche Komplexbildner eine Tricarbonsäure und/oder eine Aminocarbonsäure ist, und der pH-Wert zwischen 10 und 13, vorzugsweise zwischen 11 und 12 ist.

2. Elektrolyt nach Anspruch 1, **dadurch gekennzeichnet, dass** der zumindest eine zusätzliche Komplexbildner Nitrilotriessigsäure ist.

3. Elektrolyt nach Anspruch 1 oder 2, **gekennzeichnet durch** zumindest ein zusätzliches gelöstes Salz, das vorzugsweise aus der Gruppe gewählt ist, die Natriumtellurit, Kaliumtellurit, Natriumselenit, Kaliumselenit, Natriumantimonat, Kaliumantimonat und Natriumarsenit enthält.

4. Elektrolyt nach einem der Ansprüche 1 bis 3, **gekennzeichnet durch** eine zusätzliche oberflächenaktive Substanz, insbesondere Polyethylenglykol (PEG).

5. Verfahren zur elektrochemischen Abscheidung halbleitender Materialien, nämlich Antimonide, Arsenide, Selenide und Telluride, aus wässrigen Salzlösungen, **gekennzeichnet durch** einen Elektrolyten nach einem der Ansprüche 1 bis 4.

6. Verfahren nach Anspruch 5, **dadurch gekennzeichnet, dass** die Abscheidung mittels Pulsverfahren mit zumindest einer Pulsfolge erfolgt.

7. Verfahren nach Anspruch 6, **gekennzeichnet durch** zumindest zwei voneinander unterschiedlichen Pulsfolgen, wobei zumindest ein Puls einer ersten Pulsfolge sich in der Stromstärke und/oder Stromrichtung und/oder der Pulsdauer und/oder Pulsform von zumindest einem Puls einer zumindest zweiten Pulsfolge unterscheidet.

8. Verfahren nach Anspruch 6 oder 7, **dadurch gekennzeichnet, dass** die zumindest eine Pulsfolge zumindest drei unterschiedliche Stromstärkebereiche aufweist, wobei die Pulsfolge vorzugsweise zumindest einmal über die Abscheidedauer wiederholt wird.

9. Verfahren nach einem der Ansprüche 6 bis 8, **dadurch gekennzeichnet, dass** die zumindest eine Pulsfolge zumindest zwei kathodische Stromstärkebereiche mit unterschiedlicher Stromstärke aufweist.

10. Verfahren nach einem der Ansprüche 6 bis 9, **dadurch gekennzeichnet, dass** die zumindest eine Pulsfolge zumindest einen anodischen Stromstärkenbereich aufweist.

11. Verfahren nach einem der Ansprüche 6 bis 10, **dadurch gekennzeichnet, dass** die zumindest eine Pulsfolge zumindest eine stromlose Pause aufweist.

12. Verfahren nach einem der Ansprüche 5 bis 11, **dadurch gekennzeichnet, dass** der Elektrolyt während der Abscheidung bewegt wird.

13. Verfahren nach einem der Ansprüche 5 bis 12, **dadurch gekennzeichnet, dass** die Anode aus einem inerten Material, insbesondere aus Graphit, aus platinbeschichtetem oder oxidbeschichtetem Titan oder aus einem unlöslichen Edelmetall besteht.

14. Verwendung des Verfahrens nach einem der Ansprüche 5 bis 13 zur Herstellung von mikrostrukturierten Bauelementen.

15. Verwendung nach Anspruch 14 zur Herstellung von thermoelektrischen Generatoren aus Bismuttellurid.

## Claims

1. Electrolyte for the electrochemical deposition of semiconducting materials, namely antimonides, arsenides, selenides and tellurides, from aqueous salt solutions containing tellurides, selenides, arsenides and/or antimonides, with diethylene triamine pentaacetic acid (DTPA) as the first complexing agent, and at least one additional complexing agent, **characterised in that** the at least one additional complexing agent is a tricarboxylic acid and/or an aminocarboxylic acid, and the pH-value is between 10 and 13, preferably between 11 and 12.

2. Electrolyte according to claim 1, **characterised in that** the at least one additional complexing agent is nitrilotriacetic acid.

3. Electrolyte according to claim 1 or 2, **characterised by** at least one additional dissolved salt, preferably selected from the group containing sodium tellurite, potassium tellurite, sodium selenite, potassium selenite, sodium antimonate, potassium antimonate and sodium arsenite.

4. Electrolyte according to one of the claims 1 to 3, **characterised by** an additional surface-active substance, in particular polyethylene glycol (PEG).

5. Method for the electrochemical deposition of semiconducting materials, namely antimonides, arsenides, selenides and tellurides, from aqueous salt solutions, **characterised by** an electrolyte according to one of the claims 1 to 4.

6. Method according to claim 5, **characterised in that** the deposition takes place by means of a pulse method with at least one pulse sequence.

7. Method according to claim 6, **characterised by** at least two mutually different pulse sequences, wherein at least one pulse of a first pulse sequence differs in the current strength and/or current direction and/or the pulse duration and/or pulse shape from at least one pulse of at least one second pulse sequence.

8. Method according to claim 6 or 7, **characterised in that** the at least one pulse sequence has at least three different current intensity ranges, wherein the pulse sequence is preferably repeated at least once over the deposition time.

9. Method according to one of the claims 6 to 8, **characterised in that** the at least one pulse sequence has at least two cathodic current intensity ranges with different current intensity.

10. Method according to one of the claims 6 to 9, **characterised in that** the at least one pulse sequence has at least one anodic current intensity range.

11. Method according to one of the claims 6 to 10, **characterised in that** the at least one pulse sequence has at least one currentless break.

12. Method according to one of the claims 5 to 11, **characterised in that** the electrolyte is moved during the deposition.

13. Method according to one of the claims 5 to 12, **characterised in that** the anode consists of an inert material, in particular of graphite, of platinum-coated or oxide-coated titanium or of an insoluble noble metal.

14. Use of the method according to one of the claims 5 to 13 for the production of microstructured components.

15. Use according to claim 14 for the production of thermoelectric generators made from bismuth telluride.

## Revendications

1. Electrolyte permettant la séparation électrochimique de matériaux semi-conducteurs, à savoir des antimoniures, des arséniures, des séléniures et des tellurures, à partir de solutions aqueuses salines qui renferment des tellurures, des séléniures, des arséniures et/ou des antimoniures, à l'aide d'acide diéthylène triamino penta-acétique (DTPA) en tant que premier agent complexant, ainsi que d'au moins un agent complexant supplémentaire,
**caractérisé en ce que**
l'agent complexant supplémentaire est un acide tricarboxylique et/ou un acide amino-carboxilique, et le pH est compris entre 10 et 13, de préférence entre 11 et 12.

2. Electrolyte conforme à la revendication 1,
**caractérisé en ce que**
l'agent complexant supplémentaire est l'acide nitrilo-triacétique.

3. Electrolyte conforme à la revendication 1 ou 2,
**caractérisé par**
au moins un sel dissous supplémentaire, qui est de préférence choisi dans le groupe formé par le tellurite de sodium, le tellurite de potassium, le selenite de sodium, le selenite de potassium, l'antimonate de sodium, l'antimonate de potassium et l'arsénite de sodium.

4. Electrolyte conforme à l'une des revendications 1 à 3,
**caractérisé par**
une substance tensio-active supplémentaire, en particulier du polyéthylène glycol (PEG).

5. Procédé de séparation électrochimique de matériaux semi-conducteurs, à savoir des antimoniures, des arséniures, des séléniures et des tellurures à partir de solutions aqueuses salines,
**caractérisé par**
un électrolyte conforme à l'une des revendications 1 à 4.

6. Procédé conforme à la revendication 5,
**caractérisé en ce que**
la séparation s'effectue par un procédé pulsé avec au moins une succession d'impulsions.

7. Procédé conforme à la revendication 6,
**caractérisé par**
au moins deux successions d'impulsions différentes, au moins une impulsion d'une première succession d'impulsions se distinguant d'au moins une impulsion d'au moins une seconde succession d'impulsions par l'intensité du courant et/ou le sens du courant et/ou la durée d'impulsion et/ou la forme d'impulsion.

8. Procédé conforme à la revendication 6 ou 7,
**caractérisé en ce que**
la succession d'impulsions comporte au moins trois zones d'intensité de courant différentes, les successions d'impulsions étant de préférence répétées au moins une fois pendant la durée de la séparation.

9. Procédé conforme à l'une des revendications 6 à 8,
**caractérisé en ce que**
la succession d'impulsions renferme au moins trois zones d'intensité de courant cathodique ayant différentes intensités de courant.

10. Procédé conforme à l'une des revendications 6 à 9,
**caractérisé en ce que**
la succession d'impulsions comporte au moins une zone d'intensité de courant anodique.

11. Procédé conforme à l'une des revendications 6 à 10,
**caractérisé en ce que**
la succession d'impulsions comporte au moins une pause exempte de courant.

12. Procédé conforme à l'une des revendications 5 à 11,
**caractérisé en ce que**
l'électrolyte est déplacé pendant la séparation.

13. Procédé conforme à l'une des revendications 5 à 12,
**caractérisé en ce que**
l'anode est réalisée en un matériau inerte, en particulier en graphite, en titane revêtu de platine ou d'oxyde ou en un métal précieux non soluble.

14. Utilisation du procédé conforme à l'une des revendications 5 à 13 pour l'obtention de composants ayant une microstructure.

15. Utilisation conforme à la revendication 14,
pour l'obtention de générateurs thermoélectriques à base de tellurure de bismuth.
